# FASCICULE DE BREVET EUROPEEN

(11) **EP 3 558 900 B1**
(45) Date de publication et mention de la délivrance du brevet: **17.11.2021**
(21) Numéro de dépôt: 17829259.5
(22) Date de dépôt: 20.12.2017
(51) Int. Cl.: C06B 23/00, C06D 5/06

(54) **OBJETS SOLIDES PYROTECHNIQUES GÉNÉRATEURS DE GAZ**
GASERZEUGENDE PYROTECHNISCHE FESTE OBJEKTE
GAS-GENERATING PYROTECHNIC SOLID OBJECTS

(30) Priorité: 22.12.2016 FR 1663229
(43) Date de publication de la demande: 30.10.2019
(73) Titulaire: ArianeGroup SAS, 75015 Paris (FR)
(72) Inventeur: BESOMBES, Stéphane L., 33127 Martignas sur Jalle (FR); DOILLON, Aurélien R., 33700 Merignac (FR)
(74) Mandataire: Cabinet Beau de Loménie
(86) Numéro de dépôt international: PCT/FR2017/053727
(87) Numéro de publication internationale: WO 2018/115735

(56) Documents cités:
- WO-A2-2012/153062
- CN-A- 104 744 185
- FR-A1- 2 866 022
- US-A1- 2003 094 225
- US-B2- 6 361 630

## Description

La présente invention concerne de nouveaux objets solides pyrotechniques générateurs de gaz. Lesdits nouveaux objets sont particulièrement intéressants au regard de leur température de combustion (basse), de leur génération de résidus de combustion (en faible quantité, sous forme agglomérés) et de leur obtention (de mise en œuvre aisée par voie sèche). Ils conviennent pour utilisation dans des générateurs de gaz dont l'architecture est optimisée. Cette optimisation est précisée ci-après.

Lesdits objets solides pyrotechniques générateurs de gaz conviennent particulièrement pour une utilisation dans des systèmes de protection d'occupants de véhicules automobiles, plus spécialement pour le gonflage des coussins amortissants (dits "airbags") frontaux.

Le domaine technique relatif à la protection des occupants de véhicules automobiles a connu un essor très important durant les vingt dernières années. Les véhicules intègrent au sein de leur habitacle plusieurs systèmes de sécurité de type coussin gonflable amortissant (dits "airbags"). Parmi les systèmes de sécurité de type coussin gonflable amortissant, on distingue les airbags frontaux (conducteur ou passager) et les airbags latéraux (rideau, protection thorax). Les airbags frontaux se différencient des airbags latéraux essentiellement par le temps requis pour le déploiement et la mise en place du coussin gonflable. Typiquement, ce temps est plus élevé pour un airbag frontal (de l'ordre de 40-50 ms, contre 10-20 ms pour un airbag latéral).

Les airbags frontaux font pour l'essentiel appel à des générateurs de gaz dits entièrement pyrotechniques, incluant au moins un chargement pyrotechnique constitué d'au moins un objet solide pyrotechnique. Ce type de conception impose en retour que ledit au moins un objet solide pyrotechnique satisfasse conjointement à de nombreuses exigences (relatives à son rendement gazeux, à son débit surfacique de gonflage, à son allumabilité, à ses température et vitesse de combustion, à son exposant de pression, à la non toxicité des gaz générés par sa combustion, à la quantité de particules solides générées par sa combustion et à la sécurité pyrotechnique lors de son obtention et de son utilisation).

Divers types de compositions pyrotechniques, pour des objets solides pyrotechniques générateurs de gaz convenant particulièrement pour une utilisation dans des systèmes de protection d'occupants de véhicules automobiles, ont déjà été proposés à ce jour.

Le brevet US 6 361 630 décrit, dans des bases de type nitrate de guanidine (NG, 15 à 35 % en masse, comme charge réductrice) + nitrate de strontium (Sr(NO₃)₂, 30 à 50% en masse, comme charge oxydante), l'utilisation, en quantité relativement importante (15 à 25 % en masse) d'un agent endotherme (agent de refroidissement), choisi parmi les formiates de métal alcalin ou alcalino-terreux, les oxalates de métal alcalin ou alcalino-terreux et leurs mélanges. Ce document n'illustre en fait que l'utilisation du formiate de calcium dans une base qui, outre lesdits nitrate de guanidine (NG) et nitrate de strontium (Sr(NO₃)₂), renferme un ingrédient explosif (de type HMX) afin d'accroître la vitesse de combustion et un liant (de type copolymère bloc polyéthylène/butylène-polystyrène). Les objets décrits sont obtenus par voie sèche.

Le brevet US 6 602 365 décrit l'obtention, (au moins en partie) par voie humide, d'objets solides pyrotechniques générateurs de gaz présentant une composition qui renferme :
- un complexe de nitrate de guanyl urée avec un métal (Cu, Zn, Mn, par exemple), tel celui de formule CuGuN,
- un oxydant (tel le nitrate basique de cuivre (BCN)), et
- un autre réducteur (tel le nitrate de guanidine (NG)).

Lesdits objets ont une température de combustion basse, de par la présence dudit complexe de faible enthalpie de formation dans leur composition.

Actuellement, pour les airbags frontaux, les objet solides pyrotechniques qui semblent offrir le meilleur compromis en référence aux nombreuses exigences à satisfaire (voir ci-dessus) contiennent, dans leur composition, comme ingrédients principaux, du nitrate de guanidine (NG ; en tant que charge réductrice) et du nitrate basique de cuivre (BCN ; en tant que charge oxydante). Leur composition (de type NG/BCN, donc) est par ailleurs susceptible de renfermer au moins un additif, agissant sur l'agglomération des résidus de combustion et/ou, avantageusement et, sur la vitesse de combustion.

La Demanderesse a plus particulièrement décrit, dans la demande de brevet WO 2012/153062, des objets de ce type (NG/BCN), renfermant, dans leur composition, au moins un titanate inorganique dont la température de fusion est supérieure à 2100 K. Ledit au moins un titanate inorganique, présent à un faible taux massique (≤ 5 %), assure une double fonction :
- il agit comme agent « slaggant » ou agent agglomérant (ledit au moins un titanate inorganique est un composé réfractaire, dont la température de fusion (voir ci-dessus) est significativement supérieure aux températures de combustion des bases (NG/BCN) dans lesquelles il est présent. Ainsi, il conserve son état physique de solide pulvérulent (il intervient évidemment sous cette forme) à la température de combustion, caractéristique nécessaire à l'obtention d'un effet d'agglomération des résidus liquides de cuivre (à une augmentation de la viscosité de la phase condensée constituée de cuivre liquide). La filtrabilité des résidus de combustion ainsi facilitée, il est possible de réduire les systèmes de filtration des générateurs de gaz) ; et,
- il agit positivement sur la vitesse de combustion (les objets renfermant ledit au moins un titanate inorganique dans leur composition présentent simultanément une vitesse de combustion élevée (≥ 20 mm/s à 20 MPa) et une température de combustion modérée (< 2200 K), avec exposant de pression faible et combustion non nulle et auto-entretenue à pression atmosphérique).

La Demanderesse a en fait considéré le problème technique de l'encombrement et de la masse (et donc du coût) des générateurs de gaz fonctionnant avec chargement solide pyrotechnique générateur de gaz. Elle a souhaité optimiser l'architecture desdits générateurs en minimisant le volume et la masse des dispositifs requis, au sein de la structure desdits générateurs, pour la filtration et le refroidissement des gaz de combustion générés. On peut indiquer, pour illustration, que la masse du dispositif de filtration employé, pour une composition génératrice de gaz dont la température de combustion est de 1900 K, est généralement équivalente à la masse du chargement générateur de gaz. A toutes fins utiles, on peut aussi préciser que le dispositif de filtration constitue *per se* un dispositif de refroidissement (qui cumule son effet de refroidissement avec celui du dispositif de refroidissement).

Dans cette optique d'optimisation de l'architecture desdits générateurs, la Demanderesse propose de nouveaux objets solides pyrotechniques générateurs de gaz, présentant une composition de type NG/BCN, pouvant être obtenus par voie sèche, sans présence de liant dans leur composition, et dont la température de combustion (inférieure à 1800 K) est plus faible que celle (inférieure à 2200 K) des objets décrits dans la demande de brevet WO 2012/153062. Ladite température de combustion est abaissée par la présence, au sein de la composition des objets, d'au moins un agent de refroidissement spécifique (voir ci-après) ; ladite présence dudit au moins un agent de refroidissement spécifique, en quantité relativement limitée (≤ 18 % en masse, notamment ≤ 15 % en masse, et même ≤ 13 % en masse), au sein d'une base spécifique (voir sa composition précisée ci-après), étant efficace (au regard donc de l'abaissement de la température de combustion) tout en induisant que des effets limités sur les autres paramètres tels la vitesse de combustion (la présence d'un ingrédient explosif n'étant pas requise), le rendement gazeux et la stabilité en température des objets en cause.

Selon son premier objet, la présente invention concerne donc des objets solides pyrotechniques générateurs de gaz. De façon caractéristique, la composition desdits objets, exprimée en pourcentages massiques, renferme :
- de 35 à 50 %, avantageusement de 40 à 50 %, de nitrate de guanidine (NG),
- de 35 à 50 % de nitrate basique de cuivre (BCN),
- de 0,5 à 6 % d'au moins un composé choisi parmi l'alumine (Al₂O₃), les titanates inorganiques dont la température de fusion est supérieure à 2100 K et leurs mélanges, et
- de 5 à 18 % d'au moins un oxalate inorganique choisi parmi l'oxalate de sodium (Na₂C₂O₄), l'oxalate d'étain (SnC₂O₄), l'oxalate de strontium (SrC₂O₄), l'oxalate de fer (FeC₂O₄), l'oxalate de cuivre (CuC₂O₄) et leurs mélanges ;
ladite composition étant, par ailleurs, exempte de liant et d'ingrédient explosif.

Ladite composition est donc de type NG (charge réductrice)/BCN (charge oxydante).

Le nitrate de guanidine (NG) a été retenu comme réducteur, entre autre, pour sa capacité à générer beaucoup de gaz, pour son comportement rhéo-plastique adapté à la mise en œuvre de la phase de pastillage (direct) ou des phases de compactage et de pastillage d'un procédé voie sèche (sa présence permet notamment une bonne densification de la composition pyrotechnique pulvérulente de départ tout en limitant l'effort de compression à appliquer : voir ci-après), et pour des raisons de sécurité pyrotechnique. La composition des objets pyrotechniques de l'invention renferme de 35 à 50 % en masse de nitrate de guanidine (NG), avantageusement de 40 à 50 % en masse de nitrate de guanidine (NG).

Le nitrate basique de cuivre (BCN) a été retenu comme oxydant, et ce, tout particulièrement, pour son impact sur la vitesse de combustion, pour sa ductibilité et son effet « slaggant » (présence du cuivre). Ledit nitrate basique de cuivre est présent à raison de 35 à 50 % en masse, généralement à raison de 35 à 45 % en masse.

Ladite composition renferme donc, dans une base de type NG/BCN (telle que précisée ci-dessus, en référence notamment à la valeur de balance en oxygène souhaitée, proche de -3 %), une faible quantité (de 0,5 à 6 %, souvent de 1 à 6 %, avantageusement de 3 à 5 %, en masse) d'au moins un composé choisi parmi l'alumine (Al₂O₃), les titanates inorganiques dont la température de fusion est supérieure à 2100 K et leurs mélanges. La présence dudit au moins un composé est opportune au regard de l'agglomération des résidus de combustion (à toutes fins utiles, on peut noter ici que l'alumine a un pouvoir « slaggant » supérieur à celui des titanates) et de la vitesse de combustion. Ladite composition renferme avantageusement de l'alumine (Al₂O₃) ou au moins un titanate tel que précisé ci-dessus. Elle renferme très avantageusement de l'alumine (Al₂O₃) ou un tel titanate.

Ladite composition des objets de l'invention renferme, dans une base de type NG/BCN telle que précisée ci-dessus, en sus dudit au moins un titanate inorganique et/ou alumine, une quantité relativement limitée (de 5 à 18 %, notamment de 5 à 15 %, avantageusement de 5 à 13 %, très avantageusement de 7 à 13 %, en masse) d'au moins un agent de refroidissement spécifique, i.e. d'au moins un oxalate inorganique choisi parmi l'oxalate de sodium (Na₂C₂O₄), l'oxalate d'étain (SnC₂O₄), l'oxalate de strontium (SrC₂O₄), l'oxalate de fer (FeC₂O₄), l'oxalate de cuivre (CuC₂O₄) et leurs mélanges. Comme indiqué ci-dessus, la présence, au sein de la base NG/BCN spécifiée (renfermant ledit au moins un titanate inorganique et/ou alumine), d'au moins un tel oxalate, en ladite quantité relativement limitée indiquée, s'est révélée opportune, en référence à l'abaissement de la température de combustion des objets, sans induire d'effets significatifs sur les autres paramètres tels la vitesse de combustion (la présence d'un ingrédient explosif n'est pas requise), le rendement gazeux (les oxalates ont été préférés aux formiates) et les stabilités dans le temps (les oxalates sélectionnés étant peu hygroscopiques) et en température (la température de fusion et/ou décomposition des oxalates retenus n'est pas inférieure à 200 °C (l'homme du métier a compris que lesdits oxalates retenus sont sous forme anhydre)) desdits objets. Les oxalates sélectionnés sont par ailleurs non toxiques et de coûts raisonnables.

Ladite composition des objets de l'invention ne renferme pas de liant. En effet, le comportement rhéo-plastique du nitrate de guanidine (NG), entrant en quantité significative dans ladite composition, rend la présence d'un quelconque liant superflu (notamment pour l'obtention, par voie sèche, d'objets pyrotechniques formés, de granulés, de pastilles et de blocs monolithes comprimés (voir ci-après)). L'homme du métier conçoit l'intérêt de pouvoir obtenir, par voie sèche, les objets de l'invention et ce, sans intervention d'un liant (qui aurait un impact significatif sur l'oxygène balance de la composition) ; l'absence d'un quelconque liant étant par ailleurs particulièrement opportune en référence à l'objectif visé de température de combustion basse et de rendement gazeux élevé desdits objets.

Ladite composition des objets de l'invention ne renferme pas d'ingrédient explosif. Elle ne renferme ainsi, ni nitroguanidine, ni hexogène (RDX), ni octogène (HMX)... On entend, présentement et de façon conventionnelle, par ingrédient explosif, les ingrédients classés en division de risque 1.1 selon la norme NF T 70-502 (voir aussi ONU - Recommandations relatives au Transport des marchandises dangereuses - manuel d'épreuves et de critères, Quatrième édition révisée, ST/SG/AC.10/11/Rev.4, ISBN 92-1-239083-8ISSN 1014-7179 et STANAG 4488). A toutes fins utiles, on rappelle que le nitrate de guanidine (NG) n'est pas un ingrédient classé dans cette division de risque. L'absence d'un quelconque ingrédient explosif au sein de la composition des objets de l'invention est particulièrement opportune en référence à la sécurité et à la température de combustion desdits objets. On rappelle incidemment qu'une basse température de combustion est recherchée.

Les objets de l'invention, présentant la composition telle que précisée ci-dessus, se sont donc révélés particulièrement intéressants au regard :
1) de leur température de combustion (basse : inférieure à 1800 K ; température de combustion basse qui reste associée à une vitesse de combustion de plus de 15 mm/s à 20 MPa (en référence à ladite vitesse de combustion, on peut d'ores et déjà indiquer ici qu'elle est opportunément augmentée en utilisant les ingrédients sous des granulométries fines, adaptées (voir ci-après)),
2) de leur génération de résidus de combustion (en faible quantité, sous forme agglomérés), et
3) de leur obtention (de mise en œuvre aisée par voie sèche).

Le au moins un oxalate inorganique présent dans la composition des objets de l'invention est avantageusement choisi parmi l'oxalate de sodium (Na₂C₂O₄), l'oxalate de strontium (SrC₂O₄) et l'oxalate de cuivre (CuC₂O₄).

Le au moins un titanate inorganique, dont la température de fusion est supérieure à 2100 K, éventuellement présent dans la composition des objets de l'invention (on rappelle à toutes fins utiles que ladite composition renferme de 0,5 à 6 %, souvent de 1 à 6 %, avantageusement de 3 à 5 %, d'au moins un composé choisi parmi l'alumine (Al₂O₃), les titanates inorganiques dont la température de fusion est supérieure à 2100 K et leurs mélanges), est avantageusement choisi parmi les titanates métalliques, les titanates d'alcalino-terreux et leurs mélanges. Il consiste très avantageusement en un titanate métallique ou un titanate d'alcalino-terreux. De façon préférée, la composition des objets de l'invention, qui renferme au moins un titanate tel que précisé, renferme du titanate de strontium (SrTiO₃) et/ou du titanate de calcium (CaTiO₃) et/ou du titanate d'aluminium (Al₂TiO₅). De façon particulièrement préférée, elle renferme du titanate de strontium (SrTiO₃), du titanate de calcium (CaTiO₃) ou du titanate d'aluminium (Al₂TiO₅). Ces titanates présentent respectivement des températures de fusion de 2353 K, 2248 K et 2133 K, i.e. des températures de fusion significativement supérieure à la température de combustion de la base NG/BCN (la température de combustion d'une quelconque base NG/BCN étant en effet toujours inférieure à 1950 K), qui, de surcroit renferme le au moins un oxalate inorganique.

Dans le cadre de son premier objet, la présente invention concerne la sous-famille des objets solides pyrotechniques générateurs de gaz, dont la composition, exprimée en pourcentages massiques, renferme :
- de 35 à 50 %, avantageusement de 40 à 50 %, de nitrate de guanidine (NG),
- de 35 à 45 % de nitrate basique de cuivre (BCN),
- de 1 à 6 %, avantageusement de 3 à 5 %, d'au moins un composé choisi parmi l'alumine (Al₂O₃), les titanates inorganiques dont la température de fusion est supérieure à 2100 K et leurs mélanges, et
- de 5 à 15 %, avantageusement de 5 à 13 %, très avantageusement de 7 à 13 %, d'au moins un oxalate inorganique choisi parmi l'oxalate de sodium (Na₂C₂O₄), l'oxalate d'étain (SnC₂O₄) et leurs mélanges ;
ladite composition étant, par ailleurs, exempte de liant et d'ingrédient explosif.

Dans la composition des objets de cette sous-famille, le au moins un oxalate inorganique consiste avantageusement en l'oxalate de sodium.

A propos des objets de ladite sous-famille, on peut reprendre ce qui a été dit ci-dessus et qui bien évidemment s'y applique.

Les ingrédients des quatre types ci-dessus (nitrate de guanidine (NG), nitrate basique de cuivre (BCN), alumine et/ou titanate(s) inorganique(s) dont la température de fusion est supérieure à 2100 K, et oxalate(s) inorganique(s), tel(s) que précisé(s)) (ingrédients constitutifs des objets de l'invention en général et de la sous famille ci-dessus en particulier) représentent généralement au moins 98 % en masse de la composition des objets pyrotechniques de l'invention. Les ingrédients des quatre types ci-dessus peuvent tout à fait représenter au moins 99,5 % en masse, voire même 100 % en masse de la masse totale des objets de l'invention. L'éventuelle présence d'au moins un « autre » additif (l'alumine et/ou le au moins un titanate inorganique ainsi que le au moins un oxalate inorganique pouvant tout à fait être assimilés à des additifs), choisi, par exemple, parmi les auxiliaires de fabrication (stéarate de calcium, graphite, silice notamment), est expressément prévue, à un taux inférieur ou égal à 2 % en masse. On a compris, au vu des propos ci-dessus, qu'un tel au moins un « autre » additif ne saurait en aucune façon consister en un liant ou en un ingrédient explosif.

Les ingrédients constitutifs (principaux) des objets de l'invention - nitrate de guanidine + nitrate basique de cuivre + alumine et/ou au moins un titanate inorganique tel que précisé + au moins un oxalate inorganique tel que précisé - sont des produits connus. Ils se présentent sous la forme de poudres dont la distribution granulométrique est resserrée (autour de leur diamètre médian (d₅₀)). Tout au long du présent texte (y compris dans les exemples), les diamètres médians indiqués sont des diamètres médians en volume.

Lesdits ingrédients constitutifs (principaux) des objets de l'invention présentent avantageusement, tout particulièrement en référence à l'obtention desdits objets par voie sèche et à la vitesse de combustion desdits objets, une granulométrie fine, voire très fine. Ils présentent généralement des valeurs de diamètre médian (d₅₀) inférieures ou égales à 20 µm.

Pour un parfait mélange des poudres de la base NG/BCN (ingrédients constitutifs principaux des objets de l'invention, intervenant conventionnellement à l'état pulvérulent), on préconise que le diamètre médian de l'un desdits nitrate de guanidine (NG) et nitrate basique de cuivre (BCN) soit substantiellement plus élevé que le diamètre médian de l'autre desdits nitrate de guanidine (NG) et nitrate basique de cuivre (BCN), ledit diamètre médian substantiellement (significativement) plus élevé demeurant généralement inférieur ou égal à 20 µm (voir ci-dessus). Par « substantiellement plus élevé », on entend « au moins 1,8 fois plus élevé », avantageusement « au moins le double de », très avantageusement « au moins 5 fois plus élevé », voire « au moins 10 fois plus élevé ». Des résultats très intéressants ont notamment été obtenus avec des poudres de NG présentant un diamètre médian de 12 µm et des poudres de BCN présentant un diamètre médian inférieur à 6 µm. Selon une variante avantageuse, le diamètre médian de l'un desdits nitrate de guanidine et nitrate basique de cuivre, par exemple celui dudit nitrate basique de cuivre, est inférieur ou égal à 1 µm tandis que le diamètre médian de l'autre desdits nitrate de guanidine et nitrate basique de cuivre, par exemple donc celui dudit nitrate de guanidine, est d'au moins 5 µm, avantageusement d'au moins 10 µm (tout en demeurant généralement inférieur ou égal à 20 µm (voir ci-dessus)). Des résultats très intéressants ont notamment été obtenus avec des poudres de NG présentant un diamètre médian entre 10 et 14 µm et des poudres de BCN présentant un diamètre médian de 1 µm. L'intervention d'une poudre très fine (d₅₀ ≤ 1 µm) et d'une poudre « substantiellement plus grosse », est préconisée tout particulièrement en vue de la réalisation d'un parfait mélange et de l'obtention d'une vitesse de combustion élevée. Cet effet (positif) de la granulométrie sur la vitesse de combustion est opportunément mis à profit pour compenser l'effet limité de la présence de l'oxalate sur ladite vitesse de combustion.

Lorsque de l'alumine (intervenant elle aussi à l'état pulvérulent) est présente, elle l'est avantageusement à une granulométrie fine, voire très fine ; elle présente alors une surface spécifique élevée, voire très élevée. On a mentionné pour tous les ingrédients constitutifs des valeurs de diamètre médian généralement inférieures ou égales à 20 µm. Pour l'alumine, on peut mentionner des valeurs de diamètre médian généralement inférieures ou égales à 10 µm, avantageusement inférieures ou égales à 5 µm, très avantageusement inférieures ou égales à 1 µm, voire aussi faibles que 100 nm, et même 10 nm.

Lorsqu'au moins un titanate inorganique (intervenant lui-aussi à l'état pulvérulent) est présent, il l'est aussi avantageusement à une granulométrie la plus faible possible. Ainsi, de façon avantageuse, ledit au moins un titanate inorganique présent l'est sous une forme pulvérulente fine, de dimension micrométrique, voire de dimension nanométrique, i.e. avec un diamètre médian (d₅₀) inférieur à 6 µm, voire inférieur à 1 µm (généralement dans le cadre de cette variante avantageuse, on a : 0,5 µm ≤ d₅₀ ≤ 6 µm). Ledit au moins un titanate inorganique présent a avantageusement une surface spécifique supérieure à 1 m²/g (très avantageusement supérieure à 5 m²/g ou plus).

Pour ce qui concerne la granulométrie du au moins un oxalate inorganique, elle est elle aussi opportunément la plus fine possible. Toutefois, de bons résultats ont été obtenus avec des produits commerciaux « de grosse granulométrie », notamment avec de l'oxalate de sodium présentant un diamètre médian supérieur à 40 µm (de 60 µm notamment). Nul doute que les bons résultats obtenus seraient encore meilleurs avec (au moins) un oxalate de l'invention, plus fin (présentant notamment un diamètre médian inférieur à 20 µm (voir ci-dessus)).

Les objets de l'invention sont notamment susceptibles d'exister sous la forme d'objets pyrotechniques formés, de granulés, de pastilles ou de blocs (comprimés) monolithes (voir ci-après).

On en vient maintenant à la fabrication des objets solides pyrotechniques de l'invention. Les procédés de fabrication en cause sont des procédés par analogie, voie sèche ou voie humide, avantageusement voie sèche.

### . Voie sèche

Les objets solides pyrotechniques de l'invention peuvent être fabriqués (par voie sèche) par simple pastillage (compression) des mélanges de poudres obtenus par mélange de leurs ingrédients constitutifs (on a compris que lesdits ingrédients sont utilisés à l'état pulvérulent, avec une granulométrie plus ou moins fine, opportunément la plus fine possible (voir ci-dessus), et qu'il s'agit essentiellement, voire exclusivement, de NG, BCN, alumine et/ou titanate(s) inorganique(s) tel(s) que précisé(s), et oxalate(s) tel(s) que précisé(s)).

Les objets pyrotechniques de l'invention peuvent aussi être fabriqués (par voie sèche) selon un procédé susceptible de comprendre jusqu'à quatre étapes principales. Un tel procédé est familier à l'homme de l'art. Il a notamment été décrit dans la demande de brevet WO 2006/134311.

L'alumine ou(et) le au moins un titanate inorganique (dont la température de fusion est supérieure à 2100 K) et le au moins un oxalate inorganique (choisi parmi l'oxalate de sodium, l'oxalate d'étain, l'oxalate de strontium, l'oxalate de fer, l'oxalate de cuivre et leurs mélanges) interviennent avantageusement avec les autres ingrédients constitutifs, NG + BCN principalement, voire NG + BCN exclusivement, au début du procédé de fabrication. Il est toutefois possible que ledit alumine ou(et) ledit au moins un titanate inorganique (dont la température de fusion est supérieure à 2100 K) ou(et) ledit au moins un oxalate inorganique (choisi parmi l'oxalate de sodium, l'oxalate d'étain, l'oxalate de strontium, l'oxalate de fer, l'oxalate de cuivre et leurs mélanges), tout particulièrement ledit au moins un oxalate inorganique, soi(en)t ajouté(s), plus en aval, dans le procédé de fabrication des objets de l'invention. On comprend que plusieurs alternatives existent. On peut incidemment noter qu'il n'est pas exclu de faire intervenir l'un et/ou l'autre desdits alumine, au moins un titanate inorganique et au moins un oxalate inorganique en plusieurs fois au cours dudit procédé.

Le procédé de fabrication (préparation) voie sèche préférentiel des objets pyrotechniques de l'invention inclut une étape de compactage à sec d'un mélange des ingrédients constitutifs en poudre desdits objets (excepté, éventuellement, ledit au moins un oxalate inorganique qui peut être ajouté plus tard). Le compactage à sec est généralement mis en œuvre, de façon connue *per se,* dans un compacteur à cylindres, à une pression de compactage (p) comprise entre 10⁸ et 6.10⁸ Pa (10⁸ Pa ≤ p ≤ 6.10⁸ Pa). Il peut être mis en œuvre selon différentes variantes (avec une étape caractéristique de compactage "simple" suivie d'au moins une étape complémentaire ou avec une étape caractéristique de compactage couplée à une étape de mise en forme).

Ainsi, les objets solides pyrotechniques de l'invention sont susceptibles d'exister sous différentes formes (notamment au fil du procédé de fabrication conduisant à des objets finaux) :
- à l'issue d'un compactage à sec couplé à une mise en forme (par utilisation d'au moins un cylindre de compactage, dont la surface externe présente des alvéoles), on obtient des plaques avec motifs en relief que l'on peut casser pour l'obtention directe d'objets pyrotechniques formés ;
- à l'issue d'un compactage à sec (compactage "simple" qui génère une plaque plane) suivi d'une granulation, on obtient des granulés ;
- à l'issue d'un compactage à sec (compactage "simple" qui génère une plaque plane) suivi d'une granulation puis d'un pastillage (compression à sec), on obtient des pastilles ou des blocs monolithiques (comprimés).

Sont particulièrement préférés les objets de l'invention - objets pyrotechniques formés, granulés, pastilles et blocs monolithiques - obtenus à l'issue de l'une ou l'autre des étapes précisées ci-dessus, étant entendu que des pastilles peuvent aussi être obtenues par un pastillage direct (voir ci-dessus).

### . Voie humide

Les objets solides pyrotechniques de l'invention peuvent aussi être obtenus par un procédé voie humide. Un tel procédé inclut 1) une étape de mise en solution aqueuse de tous les ou (généralement plutôt) de certains des ingrédients principaux (ladite étape de mise en solution aqueuse comprend généralement la dissolution d'au moins l'un des ingrédients principaux (et plus particulièrement celle du nitrate de guanidine (NG))), 2) l'obtention d'une poudre par séchage par atomisation, 3) l'ajout à la poudre obtenue du ou des ingrédients qui n'ont pas été mis en solution, puis 4) la mise en forme (sous la forme d'objets) du mélange pulvérulent obtenu par les procédés usuels voie sèche.

Les objets de l'invention existent avantageusement sous la forme de granulés, de pastilles ou de blocs monolithes.

De façon nullement limitative, on peut indiquer ici :
- que les granulés de l'invention présentent généralement un diamètre médian (d₅₀) compris entre 200 et 1000 µm (ainsi qu'une masse volumique apparente comprise entre 0,8 et 1,2 g/cm³) ; et
- que les pastilles de l'invention présentent généralement une épaisseur comprise entre 1 et 6 mm pour un diamètre de 3 à 15 mm.

Lesdits granulés et pastilles conviennent parfaitement pour la principale application visée (celle des airbags frontaux, dans le domaine de la sécurité automobile). Les objets pyrotechniques formés et blocs monolithiques sont destinés à d'autres utilisations.

Selon un autre de ses objets, la présente invention concerne une composition pulvérulente (mélange de poudres), précurseur d'un objet de l'invention, dont la composition correspond donc à celle d'un objet de l'invention (voir ci-dessus).

Selon un autre de ses objets, la présente invention concerne les générateurs de gaz renfermant un chargement solide pyrotechnique générateur de gaz ; ledit chargement contenant au moins un objet solide pyrotechnique de l'invention. Lesdits générateurs, chargés notamment en pastilles de l'invention, conviennent parfaitement pour les airbags, notamment frontaux (voir ci-dessus).

On se propose maintenant d'illustrer, de façon nullement limitative, l'invention.

Des pastilles (pastilles de diamètre 11 mm et d'épaisseur 3 mm) ont été réalisées à partir des ingrédients ci-après :
- NG (commercialisé par la société Alzchem AG (DE), de grade 10 - 14 µm), (d₅₀ ≈ 12 µm),
- BCN (commercialisé par la société Shepherd Chemical Company (US), de grade 4 - 6 µm), (d_{50 ≈} 5 µm),
- BCN (d₅₀ ≈ 1 µm),
- SrTiO₃ (commercialisé par la société Thermograde Process Technology Ltd (US), de grade 4 - 6 µm), (d₅₀ ≈ 5,5 µm),
- Al₂O₃ (commercialisé par la société Evonik Industries AG (DE), de grade 10 - 100 nm), (de surface spécifique : 100 m²/g),
- Na₂C₂O₄ (commercialisé par la société Alfa Aesar (US) de grade 40 - 70 µm, (d₅₀ ≈ 55 µm),
- SrC₂O₄ (commercialisé par la société Isaltis (FR), (d₅₀ ≈ 4 µm)
- CuC₂O₄ (commercialisé par la société Bernardy (FR), (d₅₀ ≈ 5 µm), *via* un procédé, voie sèche, de compression directe (= simple pastillage mis en œuvre avec une pression de 45. 10⁶ Pa (450 bar)).

Le tableau 1 ci-après présente cinq exemples (Ex.1, Ex.2, Ex.3, Ex.4 et Ex.5) de composition d'objets (pastilles) de la présente invention, ainsi que les caractéristiques (performances calculées ou mesurées) desdits objets (pastilles) comparées à celles d'un objet (pastille) de l'art antérieur (Réf.1, selon la demande de brevet WO 2012/153062) ; lesdits objets (pastilles) de l'invention et de l'art antérieur ayant été fabriqué(e)s, à partir des ingrédients ci-dessus, comme indiqué ci-dessus.

Le tableau 1 ci-après présente aussi deux autres exemples (Ex. A et Réf. 2) de composition de pastilles ainsi que les performances desdites pastilles (obtenues de façon similaire). Ces exemples font ressortir l'intérêt d'utiliser du BCN de granulométrie très fine (avec du NG de granulométrie substantiellement plus élevée).

Les objets (pastilles) ont été évalué(e)s au moyen de calculs thermodynamiques et à partir de mesures physiques menées donc sur les pastilles. Les vitesses de combustion et exposants de pression desdites pastilles ont été obtenus à la suite de plusieurs tirs en enceinte manométrique (volume 40 cm³). Les valeurs indiquées sont donc des valeurs moyennes.

Les pastilles de référence de l'art antérieur (Réf.1) renfermaient, dans leur composition, du nitrate de guanidine (NG), du nitrate basique de cuivre (BCN) ainsi du titanate de strontium (SrTiO₃), en les pourcentages massiques indiqués.

Les pastilles des exemples 1 à 5 (Ex.1, Ex.2, Ex.3, Ex.4 et Ex.5) renfermaient, dans leur composition, en sus des trois constituants nitrate de guanidine (NG), nitrate basique de cuivre (BCN) et titanate de strontium (SrTiO₃) pour les exemples 1 et 2, alumine pour les exemples 3, 4 et 5, un agent d'abaissement de la température de combustion selon la présente invention : l'oxalate de sodium (Na₂C₂O₄) pour les exemples 1 à 3, l'oxalate de strontium (SrC₂O₄) pour l'exemple 4 et l'oxalate de cuivre (CuC₂O₄) pour l'exemple 5. Les quatre constituants étaient présents dans les compositions en les pourcentages massiques indiqués.

Les caractéristiques (performances) des compositions (objets) des exemples 1 et 2 ont montré que l'ajout, à un taux variable (teneur massique de, respectivement 7,5 et 10 %), d'oxalate de sodium (Na₂C₂O₄), dans une composition du type de celle de la référence 1 (Réf. 1), a conduit à un abaissement de la température de combustion significatif (de respectivement -144 et -190 °C). La valeur de l'exposant de pression est demeurée acceptable pour l'application visée (airbags frontaux).

Les caractéristiques (performances) de la composition (de l'objet) de l'exemple 3 ont montré que la présence d'alumine contribuait à l'obtention de bonnes performances (abaissement de la température de combustion (de -155 °C par rapport à l'exemple de Réf.1) avec accroissement de la valeur de la vitesse de combustion à 20 MPa par rapport à l'exemple 2, et augmentation parallèle de la qualité d'agglomération des résidus de combustion par rapport à l'exemple 2).

Les caractéristiques (performances) de la composition (objet) de l'exemple 4 ont montré que l'ajout conjoint d'alumine et d'oxalate de strontium (SrC₂O₄) dans une composition du type de celle de la référence 1 (Réf. 1), a conduit à un abaissement de la température de combustion significatif (de -156 °C). La valeur de l'exposant de pression est demeurée acceptable pour l'application visée (airbags frontaux). La très bonne qualité d'agglomération des résidus de combustion est à souligner.

Les caractéristiques (performances) indiquées pour la composition (objet) de l'exemple 5 ont montré que l'ajout conjoint d'alumine et d'oxalate de cuivre (CuC₂O₄) dans une composition du type de celle de la référence 1 (Réf. 1), a conduit à un abaissement de la température de combustion significatif (de -146 °C).

L'exemple A, à considérer donc en parallèle avec l'exemple de référence 2 (Réf. 2), illustre l'intervention de nitrate basique de cuivre (BCN) de grade fin (d₅₀ = 1 µm) dans une composition de type NG (de granulométrie substantiellement plus élevée) + BCN + Al₂O₃ (2,7 %), en absence d'oxalate (plus particulièrement d'oxalate de sodium, d'oxalate de strontium et d'oxalate de cuivre). L'impact sur la vitesse de combustion est significative : augmentation de plus de 20 % (en comparaison avec la vitesse de combustion des pastilles de l'exemple de référence 2 (Réf. 2)). Ainsi se confirme-t-il qu'il est possible, dans le cadre de la présente invention, d'abaisser la température de combustion tout en optimisant la vitesse de combustion par la faible granulométrie du BCN présent (en fait par la faible granulométrie de l'un des constituants NG ou BCN, l'autre desdits constituants ayant alors une granulométrie substantiellement plus élevée).

**Tableau 1**

| Exemples | | Réf. 1 | Ex. 1 | Ex. 2 | Ex. 3 | Ex. 4 | Ex. 5 | Réf. 2 | Ex. A |
|---|---|---|---|---|---|---|---|---|---|
| **Ingrédients** | | | | | | | | | |
| Nitrate de Guanidine (NG) | % | 52 | 45,7 | 44 | 46,3 | 43,9 | 42,8 | 52,7 | 52,7 |
| Nitrate Basique de Cuivre (BCN) | % | 44 | 42,8 | 42 | 42,7 | 41,9 | 39,5 | 44,6 | - |
| Nitrate Basique de Cuivre « grade fin » (BCN) | % | - | - | - | - | - | - | - | 44,6 |
| Titanate de strontium (SrTiO₃) | % | 4 | 4 | 4 | - | - | - | - | - |
| Alumine (Al₂O₃) | % | - | - | - | 1 | 2,7 | 2,7 | 2,7 | 2,7 |
| Oxalate de sodium (Na₂C₂O₄) | % | - | 7,5 | 10 | 10 | - | - | - | - |
| Oxalate de strontium (SrC₂O₄) | % | - | - | - | - | 11,5 | - | - | - |
| Oxalate de cuivre (CuC₂O₄) | % | - | - | - | - | - | 15 | - | - |
| **Caractéristiques** | | | | | | | | | |
| Balance en oxygène | % | -3,3 | -2,7 | -2,8 | -3,4 | -2,7 | -2,7 | -3,4 | -3,4 |
| Température de combustion à 20 MPa | K | 1889 | 1745 | 1699 | 1734 | 1733 | 1743 | 1899 | 1899 |
| Masse volumique | g/cm³ | 2,01 | 1,937 | 1,943 | 1,934 | 2,074 | 2,143 | 1,881 | 1,881 |
| Rendement gazeux à 1bar ― 1000 K | mole/kg | 29,1 | 26,8 | 26,1 | 27,2 | 26,2 | 26,2 | 29,6 | 29,6 |
| Taux de résidus à 1bar ― 1000 K | % | 27,6 | 31,6 | 33,2 | 31,1 | 32,1 | 30,9 | 26,3 | 26,3 |
| Vitesse de combustion à 20 MPa | mm/s | 18,8 | 15,8 | 15,4 | 19,6 | 15,1 | | 19,5 | 23,4 |
| Exposant de pression (plage 16 à 29 MPa) | | 0,13 | 0,24 | 0,34 | 0,28 | 0,27 | | 0,09 | 0,19 |
| Aspect aggloméré des résidus de combustion sous la forme d'un squelette du bloc pyrotechnique | | Bon | Moyen | Moyen | Bon | Très bon | | Très bon | Très bon |

## Revendications

1. Objet solide pyrotechnique générateur de gaz, dont la composition, exprimée en pourcentages massiques, renferme :
- de 35 à 50 %, avantageusement de 40 à 50 %, de nitrate de guanidine,
- de 35 à 50 % de nitrate basique de cuivre,
- de 0,5 à 6 % d'au moins un composé choisi parmi l'alumine et les titanates inorganiques dont la température de fusion est supérieure à 2100 K, et
- de 5 à 18 %, avantageusement de 5 à 13 % d'au moins un oxalate inorganique choisi parmi l'oxalate de sodium, l'oxalate d'étain, l'oxalate de strontium, l'oxalate de fer, l'oxalate de cuivre et leurs mélanges ;
ladite composition étant exempte de liant et d'ingrédient explosif.

2. Objet selon la revendication 1, **caractérisé en ce que** ledit au moins un oxalate inorganique consiste en l'oxalate de sodium, l'oxalate de strontium ou l'oxalate de cuivre.

3. Objet selon la revendication 1 ou 2, dont la composition, exprimée en pourcentages massiques, renferme :
- de 35 à 50 %, avantageusement de 40 à 50 %, de nitrate de guanidine,
- de 35 à 45 % de nitrate basique de cuivre,
- de 1 à 6 %, avantageusement 3 à 5 %, d'au moins un composé choisi parmi l'alumine et les titanates inorganiques dont la température de fusion est supérieure à 2100 K, et
- de 5 à 15 %, avantageusement de 5 à 13 %, très avantageusement de 7 à 13 %, d'au moins un oxalate inorganique choisi parmi l'oxalate de sodium, l'oxalate d'étain et leurs mélanges.

4. Objet selon l'une quelconque des revendications 1 à 3, **caractérisé en ce que** sa composition renferme au moins un titanate inorganique choisi parmi le titanate de strontium, le titanate de calcium, le titanate d'aluminium et leurs mélanges.

5. Objet selon l'une quelconque des revendications 1 à 4, **caractérisé en ce que** sa composition est constituée pour au moins 98 % en masse, voire au moins 99,5 % en masse, voire même 100 % en masse, desdits nitrate de guanidine, nitrate basique de cuivre, alumine et/ou titanate(s) inorganique(s), et oxalate(s) inorganique(s).

6. Objet selon l'une quelconque des revendications 1 à 5, **caractérisé en ce que** lesdits nitrate de guanidine, nitrate basique de cuivre, alumine et/ou titanate(s) inorganique(s), et oxalate(s) inorganique(s) présentent des diamètres médians inférieurs ou égaux à 20 µm.

7. Objet selon l'une quelconque des revendications 1 à 6, **caractérisé en ce que** le diamètre médian de l'un desdits nitrate de guanidine et nitrate basique de cuivre est substantiellement plus élevé que le diamètre médian de l'autre desdits nitrate de guanidine et nitrate basique de cuivre.

8. Objet selon l'une quelconque des revendications 1 à 7, **caractérisé en ce que** le diamètre médian de l'un desdits nitrate de guanidine et nitrate basique de cuivre est inférieur ou égal à 1 µm tandis que le diamètre médian de l'autre desdits nitrate de guanidine et nitrate basique de cuivre est d'au moins 5 µm, avantageusement d'au moins 10 µm.

9. Objet selon l'une quelconque des revendications 1 à 8, **caractérisé en ce que** sa composition renferme de l'alumine dont le diamètre médian est inférieur ou égal à 5 µm.

10. Objet selon l'une quelconque des revendications 1 à 9, **caractérisé en ce que** sa composition renferme au moins un titanate inorganique dont le diamètre médian est inférieur à 6 µm, avantageusement inférieur à 1 µm.

11. Objet selon l'une quelconque des revendications 1 à 10, **caractérisé en ce qu'**il est obtenu par un procédé voie sèche, qui comprend une étape de compactage d'un mélange pulvérulent renfermant les ingrédients constitutifs en poudre dudit objet, éventuellement suivie d'une étape de granulation, elle-même suivie, éventuellement, d'une étape de mise en forme par pastillage.

12. Objet selon l'une quelconque des revendications 1 à 11, **caractérisé en ce qu'**il se présente sous la forme de granulés, de pastilles ou de blocs monolithes.

13. Composition pulvérulente, précurseur d'un objet selon l'une quelconque des revendications 1 à 12, dont la composition correspond à celle d'un objet selon l'une quelconque des revendications 1 à 10.

14. Générateur de gaz, renfermant un chargement solide pyrotechnique générateur de gaz, **caractérisé en ce que** ledit chargement contient au moins un objet selon l'une quelconque des revendications 1 à 12.

## Patentansprüche

1. Festes pyrotechnisches gaserzeugendes Objekt, dessen Zusammensetzung, ausgedrückt in Massenprozent, enthält:
- 35 bis 50 %, vorteilhafterweise 40 bis 50 % Guanidiniumnitrat,
- 35 bis 50 % basisches Kupfernitrat,
- 0,5 bis 6 % wenigstens einer Verbindung, ausgewählt aus Aluminiumoxid und anorganischen Titanaten, deren Schmelztemperatur über 2100 K liegt, und
- 5 bis 18 %, vorteilhafterweise 5 bis 13 % wenigstens eines anorganischen Oxalats, ausgewählt aus Natriumoxalat, Zinnoxalat, Strontiumoxalat, Eisenoxalat, Kupferoxalat und deren Mischungen,
wobei die Zusammensetzung frei von Bindemittel und explosivem Bestandteil ist.

2. Objekt nach Anspruch 1, **dadurch gekennzeichnet, dass** das wenigstens eine anorganische Oxalat aus Natriumoxalat, Strontiumoxalat oder Kupferoxalat besteht.

3. Objekt nach Anspruch 1 oder 2, dessen Zusammensetzung, ausgedrückt in Massenprozent, enthält:
- 35 bis 50 %, vorteilhafterweise 40 bis 50 % Guanidiniumnitrat,
- 35 bis 45 % basisches Kupfernitrat,
- 1 bis 6 %, vorteilhafterweise 3 bis 5 %, wenigstens einer Verbindung, ausgewählt aus Aluminiumoxid und anorganischen Titanaten, deren Schmelztemperatur über 2100 K liegt, und
- 5 bis 15 %, vorteilhafterweise 5 bis 13 %, in sehr vorteilhafter Weise 7 bis 13 % wenigstens eines anorganischen Oxalats, ausgewählt aus Natriumoxalat, Zinnoxalat und deren Mischungen.

4. Objekt nach einem der Ansprüche 1 bis 3, **dadurch gekennzeichnet, dass** seine Zusammensetzung wenigstens ein anorganisches Titanat, ausgewählt aus Strontiumtitanat, Calciumtitanat, Aluminiumtitanat und deren Mischungen enthält.

5. Objekt nach einem der Ansprüche 1 bis 4, **dadurch gekennzeichnet, dass** seine Zusammensetzung zu wenigstens 98 Massen-%, ja sogar wenigstens 99,5 Massen-%, ja sogar 100 Massen-% aus Guanidiniumnitrat, basischem Kupfernitrat, Aluminiumoxid und/oder anorganischem (anorganischen) Titanat(en) und anorganischem (anorganischen) Oxalat(en) besteht.

6. Objekt nach einem der Ansprüche 1 bis 5, **dadurch gekennzeichnet, dass** das Guanidiniumnitrat, das basische Kupfernitrat, das Aluminiumoxid und/oder das (die) anorganische(n) Titanat(e) und das (die) anorganische(n) Oxalat(e) mittlere Durchmesser kleiner als oder gleich 20 µm aufweisen.

7. Objekt nach einem der Ansprüche 1 bis 6, **dadurch gekennzeichnet, dass** der mittlere Durchmesser des einen von Guanidiniumnitrat und basischem Kupfernitrat wesentlich größer ist als der mittlere Durchmesser des anderen von Guanidiniumnitrat und basischem Kupfernitrat.

8. Objekt nach einem der Ansprüche 1 bis 7, **dadurch gekennzeichnet, dass** der mittlere Durchmesser des einen von Guanidiniumnitrat und basischem Kupfernitrat kleiner als oder gleich 1 µm ist, während der mittlere Durchmesser des anderen von Guanidiniumnitrat und basischem Kupfernitrat wenigstens 5 µm, vorteilhafterweise wenigstens 10 µm beträgt.

9. Objekt nach einem der Ansprüche 1 bis 8, **dadurch gekennzeichnet, dass** seine Zusammensetzung Aluminiumoxid enthält, dessen mittlerer Durchmesser kleiner als oder gleich 5 µm ist.

10. Objekt nach einem der Ansprüche 1 bis 9, **dadurch gekennzeichnet, dass** seine Zusammensetzung wenigstens ein anorganisches Titanat enthält, dessen mittlerer Durchmesser kleiner als 6 µm, vorteilhafterweise kleiner als 1 µm ist.

11. Objekt nach einem der Ansprüche 1 bis 10, **dadurch gekennzeichnet, dass** es durch ein Trockenverfahren erhalten wird, das einen Schritt des Verdichtens einer pulverförmigen Mischung umfasst, die die pulverförmigen Bestandteile des Objekts enthält, an den sich eventuell ein Granulierungsschritt anschließt, an den sich selbst eventuell ein Formungsschritt durch Tablettieren anschließt.

12. Objekt nach einem der Ansprüche 1 bis 11, **dadurch gekennzeichnet, dass** es in Form von Granulat, Tabletten oder monolithischen Blöcken vorliegt.

13. Pulverförmige Zusammensetzung, Vorläufer eines Objekts nach einem der Ansprüche 1 bis 12, dessen Zusammensetzung derjenigen eines Objekts nach einem der Ansprüche 1 bis 10 entspricht.

14. Gasgenerator, enthaltend eine feste pyrotechnische gaserzeugende Ladung, **dadurch gekennzeichnet, dass** die Ladung wenigstens ein Objekt nach einem der Ansprüche 1 bis 12 enthält.

## Claims

1. A gas-generating pyrotechnic solid object, the composition of which, expressed as weight percentages, contains:
- from 35 to 50%, advantageously from 40 to 50%, of guanidine nitrate,
- from 35 to 50% of basic copper nitrate,
- from 0.5 to 6% of at least one compound chosen from alumina and inorganic titanates, the melting point of which is above 2100 K, and
- from 5 to 18%, advantageously from 5 to 13%, of at least one inorganic oxalate chosen from sodium oxalate, tin oxalate, strontium oxalate, iron oxalate, copper oxalate and mixtures thereof;
said composition being free of binder and of explosive ingredient.

2. The object as claimed in claim 1, **characterized in that** said at least one inorganic oxalate consists of sodium oxalate, strontium oxalate or copper oxalate.

3. The object as claimed in claim 1 or 2, the composition of which, expressed as weight percentages, contains:
- from 35 to 50%, advantageously from 40 to 50%, of guanidine nitrate,
- from 35 to 45% of basic copper nitrate,
- from 1 to 6%, advantageously 3 to 5%, of at least one compound chosen from alumina and inorganic titanates, the melting point of which is above 2100 K, and
- from 5 to 15%, advantageously from 5 to 13%, very advantageously from 7 to 13%, of at least one inorganic oxalate chosen from sodium oxalate, tin oxalate and mixtures thereof.

4. The object as claimed in any one of claims 1 to 3, **characterized in that** its composition contains at least one inorganic titanate chosen from strontium titanate, calcium titanate, aluminum titanate and mixtures thereof.

5. The object as claimed in any one of claims 1 to 4, **characterized in that** its composition consists, for at least 98% by weight, or even at least 99.5% by weight, or even 100% by weight, of said guanidine nitrate, basic copper nitrate, alumina and/or inorganic titanate(s), and inorganic oxalate(s).

6. The object as claimed in any one of claims 1 to 5, **characterized in that** said guanidine nitrate, basic copper nitrate, alumina and/or inorganic titanate(s), and inorganic oxalate(s) have median diameters of less than or equal to 20 µm.

7. The object as claimed in any one of claims 1 to 6, **characterized in that** the median diameter of one of said guanidine nitrate and basic copper nitrate is substantially higher than the median diameter of the other of said guanidine nitrate and basic copper nitrate.

8. The object as claimed in any one of claims 1 to 7, **characterized in that** the median diameter of one of said guanidine nitrate and basic copper nitrate is less than or equal to 1 µm whereas the median diameter of the other of said guanidine nitrate and basic copper nitrate is at least 5 µm, advantageously at least 10 µm.

9. The object as claimed in any one of claims 1 to 8, **characterized in that** its composition contains alumina, the median diameter of which is less than or equal to 5 µm.

10. The object as claimed in any one of claims 1 to 9, **characterized in that** its composition contains at least one inorganic titanate, the median diameter of which is less than 6 µm, advantageously less than 1 µm.

11. The object as claimed in any one of claims 1 to 10, **characterized in that** it is obtained by a dry-route process, which comprises a step of compacting a pulverulent mixture containing the powdered constituent ingredients of said object, optionally followed by a step of granulation, itself followed, optionally, by a step of forming by pelletizing.

12. The object as claimed in any one of claims 1 to 11, **characterized in that** it is in the form of granules, pellets or monolithic blocks.

13. A pulverulent composition, which is a precursor of an object as claimed in any one of claims 1 to 12, the composition of which corresponds to that of an object as claimed in any one of claims 1 to 10.

14. A gas generator, containing a gas-generating pyrotechnic solid charge, **characterized in that** said charge contains at least one object as claimed in any one of claims 1 to 12.
